# EUROPÄISCHE PATENTSCHRIFT

(11) **EP 0 211 050 B1**
(45) Veröffentlichungstag und Bekanntmachung des Hinweises auf die Patenterteilung: **03.07.1991**
(21) Anmeldenummer: 86901006.6
(22) Anmeldetag: 07.02.1986
(51) Int. Cl.: A63C 5/12

(54) **SKIKERN AUS KUNSTSTOFF SOWIE DIESEN SKIKERN ENTHALTENDER SKI**
SKI CORE OF PLASTIC MATERIAL AND SKI CONTAINING SUCH A CORE
NOYAU DE SKI EN MATIERE PLASTIQUE ET SKI CONTENANT CE NOYAU

(30) Priorität: 07.02.1985 AT 356/85
(43) Veröffentlichungstag der Anmeldung: 25.02.1987
(73) Patentinhaber: ISOSPORT VERBUNDBAUTEILE Ges.m.b.H., A-7000 Eisenstadt (AT)
(72) Erfinder: WOLTRON, Herbert, D-6520 Worms 15 (AT)
(74) Vertreter: Stampfer, Heinz
(86) Internationale Anmeldenummer: AT8600011
(87) Internationale Veröffentlichungsnummer: WO8604512

(56) Entgegenhaltungen:
- DE-A- 2 151 944
- DE-A- 2 541 073
- FR-A- 1 254 377
- FR-A- 1 453 516
- FR-A- 2 005 056
- FR-A- 2 261 027
- US-A- 3 970 324

## Beschreibung

Die Erfindung betrifft ein Verfahren zum Herstellen eines Skikerns aus Kunststoff mit Hohlräumen zur Gewichtsverminderung, wobei, über das Skikernvolumen verteilt, hohlraumfreie Bereiche bestehen, die sich jeweils über die ganze Skikerndicke erstrekken, bei dem ein schicht- oder plattenförmiges Ausgangsmaterial durch einen Preßvorgang in den Skikern übergeführt wird. Sie betrifft ferner einen nach diesem Verfahren hergestellten Skikern sowie einen Ski mit einem solchen Skikern.

Ein Verfahren der vorgenannten Art ist aus der FR-A-2 261 027 bekannt. Bei diesem bekannten Verfahren wird der Ski in zwei aufeinanderfolgenden Schritten in einer Preßform hergestellt. Im ersten Verfahrensschritt werden zwei streifenförmige Platten aus einem vernetzbaren thermoplastischen Material übereinander mit einer dazwischen liegenden Stahlblecheinlage in einer Preßform erwärmt und zu einem Skibauteil, der den mechanisch tragenden Obergurt und den Skikern umfaßt, unter Aushärtung oder Vulkanisierung des Kunststoffes verpreßt. Dazu werden aber die beim Aushärten bzw. Vulkanisieren üblichen, relativ langen Preßzeiten benötigt. Außerdem wird hier kein Skikern hergestellt, der weitgehend universell als Skibauteil in der Skifabrikation eingesetzt werden kann.

Hier will die Erfindung Abhilfe schaffen. Die Erfindung, wie sie in den Ansprüchen gekennzeichnet ist, löst die Aufgabe, ein einfach und rasch durchzuführendes Verfahren zum Herstellen eines Skikerns bzw. einen danach hergestellten Skikern anzugeben, wobei die erfindungsgemäß hergestellten Skikerne in üblicher Weise bei der Skifabrikation eingesetzt werden können.

Das erfindungsgemäße Verfahren ist nach Anspruch 1 dadurch gekennzeichnet, daß als schicht- oder plattenförmiges Ausgangsmaterial fasermattenverstärkter, thermoplastischer Kunststoff eingesetzt wird, der außerhalb der Preßform auf die erforderliche Verformungstemperatur aufgeheizt wird, dann in eine gekühlte Preßform eingebracht und durch Fließpressen in die Form des Skikerns überführt wird, und der geformte Körper anschließend in der Preßform abgekühlt wird.

Die Verwendung von thermoplastischen Kunststoffen, wie Polyäthylen oder Polyamid, ist zwar aus der bereits genannten FR-A 2 261 027 sowie aus der DE-A-25 41 073 an sich bekannt, doch dienen diese thermoplastischen Kunststoffe dort nicht als Materialien für den Skikern, sondern gemäß der FR-A als Material für einen Skilaufflächenbelag bzw. gemäß der DE-A als Material für Verstärkungsfasern für mit dem Kern kraftschlüssig verbundene Schichten hoher Festigkeit (mechanisch tragende Ober- und Untergurte).

Die Erfindung wird nachstehend anhand der Figuren näher erläutert.

Die Figuren 1 und 2 zeigen eine erste vorteilhafte Realisierung des erfindungsgemäß hergestellten Skikerns in zwei Teildarstellungen und zwar Fig. 1 im Längsschnitt gemäß der Linie I-I in Fig. 2 und in Fig. 2 im Schnitt längs der Linie II-II in Fig. 1.

Der Skikern 1 weist an seiner Unterseite 2 angrenzend einen schichtförmigen Bereich 3 auf, der sich über die ganze Skikernbasisfläche erstreckt. Er enthält ferner gemäß einem regelmäßigen Raster angeordnete zylindrische Hohlräume 4, die sich von der Skikern-Oberseite 5 bis an den schichtförmigen Bereich 3 hin erstrecken. Die Figuren 1 und 2 zeigen den Skikern in einem mittleren Bereich, in dem er z.B. gegen das hintere Skiende zu (d.h. in Fig. 1 in Richtung des Pfeiles 6) in seiner Dicke keilförmig abnimmt.

Als Ausgangsmaterialien zur Herstellung der Skikerne dienen insbesondere Platten aus glasfasermattenverstärkten thermoplastischen Kunststoffen, die vorzugsweise aus einem Polyamid oder aus einem Polyäthylenterephthalat bestehen können. Dabei haben die eingesetzten Polyamidplatten vorzugsweise einen Glasgehalt im Bereich von 20 bis 40 Gew.%, während Polyäthylenterephthalatplatten vorzugsweise mit einem Glasgehalt im Bereich von 15 bis 35 Gew.% verwendet werden.

Die Herstellung des Skikerns gemäß der Figuren 1 und 2 sei nachstehend anhand der Figuren 3 bis 5 erläutert.

Zur Herstellung des Skikerns oder eines Skikernabschnittes dient eine Fließpreßform, wie sie in Fig. 3 in einer schematischen Querschnitts-Teildarstellung in geöffnetem Zustand gezeigt ist. Die Fließpreßform umfaßt eine als Matrize ausgebildete untere Formhälfte 7 und eine als Patrize wirkende obere Formhälfte 8 mit zylindrischen Vorsprüngen 9. Die beiden Formhälften werden durch Wasserkühlung auf Raumtemperatur gehalten.

Ein auf Maß zugeschnittener Streifen 10 des Ausgangsmaterials aus einem glasmattenverstärkten Polyamid mit einem Glasgehalt von z.B. 30 Gew.% wird auf die Verformungstemperatur von 280°C gebracht. Bei dieser Temperatur ist das Matrixharz zwar an sich schon flüssig; der Glasfasergehalt hält den Streifen 10 aber in einem plastischen, gut hantierbaren Zustand.

Der Streifen 10 wird nun in die untere Formhälfte 7 eingelegt und dort fixiert. Er ist so zugeschnitten, daß sein Rand 11 nicht ganz bis zum Rand 12 der Sohle 13 der unteren Formhälfte 7 reicht. Unmittelbar nach dem Einlegen des Streifens 10 wird die Form durch Absenken der oberen Formhälfte 8 geschlossen, wobei die Schließzeit etwa 3 Sekunden beträgt. Fig. 4 zeigt die Form während des Schließvorganges. Die in den Ausgangsmaterialstreifen 10 eindringenden zylindrischen Vorsprünge 9 der oberen Formhälfte 8 verdrängen nun das Fließpreßmaterial, welches in den Zwischenräumen 14 zwischen den Vorsprüngen 9 bzw. im Randbereich 15 des Formraumes hochsteigt. Bei geschlossener Form, bei der der Rand 16 der oberen Formhälfte 8 in die untere Formhälfte 7 eintaucht, ist der Formraum schließlich durch das Fließpreßmaterial vollständig ausgefüllt.

Der Preßling wird nun etwa 30 Sekunden in der Form belassen, während er auf etwa 50°C auskühlt und dabei erstarrt, wonach er als fertiger Skikern 1 oder Skikernabschnitt, wie er in Fig. 5 im Querschnitt dargestellt ist, der Form entnommen wird.

Die Erfahrung hat gezeigt, daß bei dem beschriebenen Herstellungsbeispiel im fließgepreßten Material, z.B. bei einem Fließweg von 10 cm, der Glasfasergehalt nur um wenige Prozente absinkt. Da die Glasfasern sich an der Oberfläche des Preßlings abbilden, kann es in manchen Fällen vorteilhaft sein, den Glasfasergehalt in den Seitenwangen 17 des Skikerns 1, deren Oberflächen ja mit die äußere Oberfläche des Skis bilden, aus dekorativen Gründen niedriger zu halten, als er sich in dem schichtförmigen Skikern-Bereich 3 im Mittel einstellt. Dies kann dadurch erreicht werden, daß man (siehe Fig. 3) den Abstand des Randes 11 des Ausgangsmaterial-Streifens 10 vom Rand 12 der Sohle 13 der unteren Formhälfte 7 vergrößert. Der daraus resultierende größere Fließweg des Materials bedingt dann einen verringerten Glasfasergehalt in den Seitenwangen 17.

Verwendet man zum Herstellen des erfindungsgemäßen Skikerns als Matrixkunststoff Polyäthylenterephthalat, so können z.B. aus demselben Ausgangsmaterial, das bei derselben Verformungstemperatur von 300°C eingesetzt wird, durch unterschiedliche Abkühlbedingungen Skikerne mit unterschiedlichen mechanischen Eigenschaften erzeugt werden.

Bei der Verwendung einer wassergekühlten Form, die auf einer Temperatur im Bereich zwischen 10 und 30°C gehalten wird, erhält man aus einem plattenförmigen Ausgangsmaterial aus glasfasermattenverstärktem Polyäthylenterephthalat einen Preßling, in dem sich das Matrixharz wegen der relativ raschen Abkühlung in einer weitgehend amorphen Struktur verfestigt. Aufgrund dieser amorphen Struktur des Matrixharzes weist der Skikern eine hohe Elastizität auf.

Will man hingegen einen Skikern mit einer höheren mechanischen Steifigkeit herstellen, kann man dies dadurch realisieren, daß man beim Fließpressen desselben Ausgangsmaterials eine beheizte Form verwendet, die auf einer Temperatur von etwa 150°C gehalten wird. Der Preßling wird dabei also relativ langsam auf eine Temperatur, die etwas über 150°C liegt, abgekühlt, wobei das Matrixharz in eine weitgehend kristalline Struktur übergeht, aufgrund der dann die höhere Steifigkeit des Skikerns resultiert.

Eine zweite vorteilhafte Realisierung des erfindungsgemäßen Skikerns sei nachstehend anhand der Figuren 6 bis 8 erlaütert. Dieser Skikern ist aus zwei keilformïg ausgebildeten Halbkernen aufgebaut, die an ihren stärkeren Enden miteinander verbunden werden.

Die Figuren 6 und 7 zeigen nun einen dieser beiden Ski-Halbkerne 18 in zwei Teildarstellungen im Bereich des stärkeren Endes 19 und zwar Fig. 6 im Längsschnitt gemäß der linie VI-VI in Fig. 7 und in Fig. 7 im Grundriß.

Dieser Ski-Halbkern 18 weist einen zwischen seiner Oberund Unterseite 20, 21 in Trapezwellenform verlaufenden schichtförmigen Bereich 22 auf, der sich über seine ganze Basisfläche erstreckt. Außerdem umfaßt er in Skilängsrichtung verlaufende rippenförmige Bereiche 23 sowie Seitenwangen 24, die sich jeweils über die ganze Skikerndikke erstrecken. Fig. 8 zeigt den Ski-Halbkern 18 in einer Längsschnitt-Teildarstellung im Bereich seines schwächeren Endes 25.

Zur Herstellung dieses Ski-Halbkerns 18 dient eine Fließpreßform, bei welcher, analog wie anhand der Figuren 3 und 4 erläutert, die Trennfuge zwischen den Fließpreßformhälften dem Verlaub des schichtförmigen Bereiches 22 entspricht.

In Abänderung dieser zweiten vorteilhaften Realisierung des Skikerns können die Halbkerne statt der in Skilängserstreckung verlaufenden rippenförmigen Bereiche 23 rippenförmige Bereiche aufweisen, die schräg zur Skilängserstreckung verlaufen. In diesem Falle bilden diese rippenförmigen Bereiche zwei Gruppen jeweils zueinander parallel verlaufenden Rippen, wobei jeweils eine Rippe der einen Gruppe mehrere Rippen der anderen Gruppe kreuzt.

Ein unter Verwendung solcher Halbkerne aufgebauter Ski weist dann eine höhere Torsionssteifigkeit auf als ein Ski mit Halbkernen gemäß der Figuren 6 und 7.

Der erfindungsgemäße Skikern, bei dessen Herstellung in vorteilhafter Weise praktisch kein Materialabfall entsteht, eignet sich vorzugsweise für eine Massenproduktion. Wegen der weitgehenden Freiheit in der Formgebung können seine mechanischen Eigenschaften besser an die an den fertigen Ski gestellten Anforderungen angepaßt werden, als es bei den bis jetzt bekannten Skikernen der Fall ist. Der erfindungsgemäße Skikern hat auch den Vorteil, daß er gleich gemeinsam mit den Skikern-Seitenwangen in demselben Arbeitsgang hergestellt werden kann.

## Patentansprüche

1. Verfahren zum Herstellen eines Skikerns aus Kunststoff mit Hohlräumen zur Gewichtsverminderung, wobei, über das SKikern volumen verteilt, hohlraumfreie Bereiche bestehen, die sich jeweils über die ganze Skikerndicke erstrecken, bei dem ein schicht- oder plattenförmiges Ausgangsmaterial durch einen Preßvorgang in den Skikern übergeführt wird, dadurch gekennzeichnet, daß als schicht- oder plattenförmiges Ausgangsmaterial fasermattenverstärkter, thermoplastischer Kunststoff eingesetzt wird, der außerhalb der Preßform auf die erforderliche Verformungstemperatur aufgeheizt wird, dann in eine gekühlte Preßform eingebracht und durch Fließpressen in die Form des Skikerns überführt wird, und der geformte Körper anschließend in der Preßform abgekühlt wird.

2. Verfahren nach Anspruch 1, dadurch gekennzeichnet, daß die Skikern-Seitenwangen (17, 24) durch das Fließpressen mit ausgebildet werden.

3. Verfahren nach Anspruch 1 oder 2, dadurch gekennzeichnet, daß der thermoplastische Kunststoff des fasermattenverstärkten Ausgangsmaterials Polyäthylenterephthalat ist oder enthält.

4. Verfahren nach Anspruch 1 oder 2, dadurch gekennzeichnet, daß der thermoplastische Kunststoff des fasermattenverstärkten Ausgangsmaterials ein Polyamid ist oder enthält.

5. Skikern hergestellt nach einem Verfahren gemäß einem der Ansprüche 1 bis 4, dadurch gekennzeichnet, daß das relative Hohlraumvolumen im Skikern (1, 18) zwischen 50 und 80, vorzugsweise aber zwischen 65 und 75 Vol % beträgt.

6. Skikern hergestellt nach einem Verfahren gemäß einem der Ansprüche 1 bis 4 oder nach Anspruch 5, dadurch gekennzeichnet, daß der Skikern einen über zumindest nahezu der ganzen Skikernbasisfläche liegenden schichtförmigen Bereich (3, 22) aufweist, dessen Verlauf dem Verlauf der Trennfuge zwischen den Fließpreßformhälften (7, 8) entspricht.

7. Skikern nach Anspruch 6, dadurch gekennzeichnet, daß der durchschnittliche Fasergehalt in den durch das Fließpressen mit ausgebildeten Seitenwangen (17, 24) kleiner ist als der durchschnittliche Fasergehalt in dem schichtförmigen Bereich (3, 22).

8. Skikern nach Anspruch 6 oder 7, dadurch gekennzeichnet, daß der schichtförmige Bereich (3, 11) über seine ganze Ausdehnung oder über einen Teil seiner Ausdehnung an die Ober- oder Unterseite des Skikerns grenzt.

9. Skikern nach Anspruch 8, dadurch gekennzeichnet, daß der schichtförmige Bereich (22) über einen Teil seiner Ausdehnung an die Oberseite (20) und über einen anderen Teil an die Unterseite (21) des Skikerns (18) grenzt.

10. Skikern nach Anspruch 9, dadurch gekennzeichnet, daß der schichtförmige Bereich (22) einen wellenförmigen Verlauf zwischen Ober- und Unterseite (20, 21) aufweist.

11. Skikern, hergestellt nach einem Verfahren gemäß einem der Ansprüche 1 bis 4 oder nach einem der Ansprüche 5 bis 10, dadurch gekennzeichnet, daß die hohlraumfreien, sich über die ganze Skikerndicke erstreckenden Bereiche (23) rippenförmig ausgebildet sind.

12. Skikern nach Anspruch 11, dadurch gekennzeichnet, daß mehrere solcher rippenförmig ausgebildeter Bereiche vorgesehen sind, die einander kreuzen.

13. Skikern, hergestellt nach einem Verfahren gemäß einem der Ansprüche 1 bis 4 oder nach einem der Ansprüche 5 bis 12, dadurch gekennzeichnet, daß er zylindrische Hohlräume (4) aufweist, die sich jeweils von der Ober- oder Unterseite (5) des Skikerns (1) bis an den schichtförmigen Bereich (3) hin erstrecken.

14. Ski, dadurch gekennzeichnet, daß er einen Skikern, hergestellt nach einem Verfahren gemäß den Ansprüchen 1 bis 4 oder nach einem der Ansprüche 5 bis 13 enthält.

## Claims

1. Process for the production of a ski-core of plastic material, this core having hollow spaces to reduce the weight, with zones free of hollow spaces, which, distributed over the ski-core, each extend over the entire thickness of the ski-core, whereby in this process layered- or plate shaped base material is transformed into the ski-core by a molding operation, characterized by that as layered- or plate shaped material a fiber-matting reinforced thermoplastic material is used, which is heated outside of the mold to the necessary deforming temperature, thereafter is inserted into a cooled mold and transformed by stamp molding to the shape of the ski-core, and thereafter the so formed body being cooled down within the mold.

2. Process according to claim 1, characterized by that the side walls (17, 24) of the ski-core are also formed by the stamp molding.

3. Process according to claim 1 or 2, characterized by that the thermoplastic material of the base material is or contains polyethylene terephthalate.

4. Process according to claim 1 or 2, characterized by that the thermoplastic material of the base material is or contains a polyamide.

5. Ski-core produced according to one of the claims 1 through 4, characterized by that the relative hollow-space volume in the ski-core (1, 18) amounts to between 50 and 80, but preferably between 65 and 75% by volume.

6. Ski-core produced according to one of the claims 1 through 4 or according to claim 5, characterized by that it has a layered zone (3, 22) over at least nearly the entire basal area of the ski-core, the course of which corresponds to the course of the parting line between the stamp mold parts (7, 8).

7. Ski-core according to claim 6, characterized by that the average fiber content in the side walls simultaneously formed by the stamp molding is lower than the average fiber content in the layered zone (3, 22).

8. Ski-core according to claim 6 or 7, characterized by that the layered zone (3, 22) borders over its entire extension or over a part of its extension on the upper or bottom side of the ski-core.

9. Ski-core according to claim 8, characterized by that the layered zone (22) borders over a part of its extension on the upper side (20) and over another part on the bottom side (21) of the ski-core (18).

10. Ski-core according to claim 9, characterized by that the layered zone displays an undulated course between the upper and bottom side (20, 21).

11. Ski-core produced according to one of the claims 1 through 4 or according to one of the claims 5 through 10, characterized by that the zones free of hollow spaces (23) extending over the entire thickness of the ski-core are rib-shaped in form.

12. Ski-core according to claim 11, characterized by that several such rib-shaped zones are provided, which intersect.

13. Ski-core produced according to one of the claims 1 through 4 or according to one of the claims 5 through 12, characterized by that it has cylindrical hollow spaces (4) each extending from the upper or bottom side (5) of the ski-core (1) to the layered zone (3).

14. Ski, characterized by that it contains a ski-core produced according to one of the claims 1 through 4 or according to one of the claims 5 through 13.

## Revendications

1. Procédé de fabrication d'une âme de ski en matière plastique munie de cavités pour en diminuer le poids, des zones exemptes de cavités étant réparties sur tout le volume de l'âme du ski et s'étendant chacune sur toute l'épaisseur de l'âme du ski, dans lequel un matériau de départ stratifié ou en forme de plaques est transféré par pressage dans l'âme du ski, caractérisé en ce que l'on insère, comme matériau de départ stratifié ou en forme de plaques, de la matière synthétique thermoplastique renforcée par des nattes ou treillis de fibres, cette matière étant chauffée à la température de formage nécessaire, hors de l'ensemble de matrice, puis chargée dans un moule de pressage réfrigéré et transformée par extrusion en forme d'âme de ski, le corps formé étant ensuite refroidi dans le moule de pressage.

2. Procédé selon la revendication 1, caractérisé en ce que les parois latérales (17, 24) de l'âme du ski sont réalisées au cours de l'extrusion.

3. Procédé selon la revendication 1 ou 2, caractérisé en ce que le matériau synthétique thermoplastique du matériau de départ renforcé de nattes ou treillis de fibres est ou contient du polyéthylènetérephtalate.

4. Procédé selon la revendication 1 ou 2, caractérisé en ce que le matériau synthétique thermoplastique de départ renforcé de nattes ou treillis de fibres est ou bien contient un polyamide.

5. Ame de ski fabriquée d'après un procédé selon l'une des revendications 1 à 4, caractérisée en ce que le volume relatif des cavités dans l'âme du ski (1, 18) est compris entre 50 et 80, mais de préférence, entre 65 et 75% en volume.

6. Ame de ski fabriquée d'après un procédé selon l'une des revendications 1 à 4 ou selon la revendication 5, caractérisée en ce que l'âme du ski comporte une zone stratifiée (3, 22) s'étendant sur au moins presque toute la surface de base de l'âme du ski, et dont le profil correspond au profil du plan de joint situé entre les deux moitiés (7, 8) du moule d'extrusion.

7. Ame de ski selon la revendication 6, caractérisée en ce que la teneur en fibres, en section transversale, est inférieure, dans les parois latérales (17, 24), formées lors de l'extrusion, à la teneur en fibres en section transversale, dans la zone stratifiée (3, 22).

8. Ame de ski selon la revendication 6 ou 7, caractérisée en ce que la zone stratifiée (3, 11) délimite, sur tout ou partie se son étendue, la face supérieure ou la face inférieure de l'âme du ski.

9. Ame de ski selon la revendication 8, caractérisée en ce que la zone stratifiée (22) délimite, sur une partie de son étendue, la face supérieure (20) et, sur une autre partie, la face inférieure (21) de l'âme du ski (18).

10. Ame de ski selon la revendication 9, caractérisée en ce que la zone stratifiée (22) présente un cours en forme d'ondes entre les faces supérieure et inférieure (20, 21).

11. Ame de ski fabriqué d'après un procédé selon l'une des revendications 1 à 4 ou bien selon l'une des revendications 5 à 10, caractérisée en ce que les zones (23) exemptes de cavités et qui s'étendent sur toute l'épaisseur de l'âme du ski présentent une forme nervurée.

12. Ame de ski selon la revendication 11, caractérisée en ce qu'elle comporte plusieurs desdites zones nervurées qui se croisent les unes les autres.

13. Ame de ski fabriquée d'après un procédé selon l'une des revendications 1 à 4 ou bien selon l'une des revendications 5 à 12, caractérisée en ce qu'elle comporte des cavités cylindriques (4) qui s'étendent chacune depuis la face supérieure ou inférieure (5) de l'âme (1) du ski jusqu'à la zone stratifiée (3).

14. Ski caractérisé en ce qu'il comporte une âme de ski fabriquée d'après un procédé selon les revendications 1 à 4 ou bien selon l'une des revendications 5 à 13.
